# FASCICULE DE BREVET EUROPEEN

(11) **EP 1 053 293 B1**
(45) Date de publication et mention de la délivrance du brevet: **18.09.2002**
(21) Numéro de dépôt: 99901687.6
(22) Date de dépôt: 02.02.1999
(51) Int. Cl.: C11D 3/37, C11D 17/00, B01J 13/02

(54) **GRANULES D'UN SYSTEME COMPRENANT UNE MATIERE ACTIVE ORGANIQUE HYDROPHOBE ENCASPULEE DANS UN POLYMERE ORGANIQUE SOLIDE ALCALI-HYDROSOLUBLE**
GRANULATE AUS EINEM SYSTEM ENTHALTEND EINEN -IN ALKALISCH-WÄSSERIGEN MILIEN LÖSLICHEN VERKAPSELTEN FESTEN ORGANISCHEN POLYMER- HYDROPHOBEN ORGANISCHEN WIRKSTOFF
SYSTEM GRANULATES COMPRISING A HYDROPHOBIC ORGANIC ACTIVE SUBSTANCE ENCAPSULATED IN AN ALKALI-WATER SOLUBLE SOLID ORGANIC POLYMER

(30) Priorité: 02.02.1998 FR 9801160
(43) Date de publication de la demande: 22.11.2000
(73) Titulaire: RHODIA CHIMIE, 92408 Courbevoie Cédex (FR)
(72) Inventeur: LANNIBOIS-DREAN, Hélène, F-94220 Charenton le Pont (FR); MORVAN, Mikel, F-92400 Courbevoie (FR); JOUBERT, Daniel, F-60500 Vineuil-Saint-Firmin (FR)
(74) Mandataire: Fabre, Madeleine-France
(86) Numéro de dépôt international: FR9900212
(87) Numéro de publication internationale: WO99038944

(56) Documents cités:
- EP-A- 0 468 824
- EP-A- 0 633 310
- US-A- 3 666 680
- US-A- 4 384 096
- US-A- 4 759 956
- US-A- 5 419 846

## Description

La présente invention a pour objet des granulés solides secs d'un système comprenant des particules d'au moins une matière active organique hydrophobe (par exemple matière active de détergence) encapsulée dans des particules solides d'un polymère organique alcali-hydrosoluble obtenu par polymérisation en émulsion, lesdites particules étant dispersées dans et encapsulées par une matrice en un composé organique sec hydrosoluble ou hydrodispersable ; elle vise également un procédé de préparation desdits granulés, de même que l'utilisation desdits granulés comme additif, notamment comme additif de détergence, dans des compositions destinées à un milieu aqueux alcalin ou susceptibles de former avec l'eau un milieu aqueux alcalin, notamment dans les compositions détergentes ; l'invention vise également les compositions détergentes comprenant ledit additif.

On entend par "matière active de détergence" toute matière active susceptible d'être présente dans une composition détergente.

Des matières actives, telles que des biocides, des activateurs de blanchiment, des azurants optiques, des agents anti-UV, des agents antioxydants, des catalyseurs de blanchiment ..., peuvent être présentes et poser des problèmes, soit en raison de leur état physique (liquide à adsorber sur un support, dans le cas des lessives en poudre) soit de stabilité ou d'agressivité vis-à-vis d'autres additifs de la formulation dans laquelle ils sont contenus.

La Demanderesse a trouvé un système d'encapsulation des matières actives organiques hydrophobes, notamment matières actives hydrophobes de détergence, permettant de ne libérer la matière active qu'essentiellement en milieu alcalin, par exemple pendant le lavage du linge.

Un premier objet de l'invention consiste en des granulés solides secs (G), dispersables dans l'eau, d'un système (S) comprenant des particules (pS), lesdites particules (pS) comprenant au moins une matière active organique hydrophobe (MA) encapsulée dans des particules solides (pAS) d'un polymère organique alcali-hydrosoluble (AS) obtenu par polymérisation en émulsion d'au moins un monomère anionique éthyléniquement insaturé polymérisable par voie radicalaire et d'au moins un comonomère éthyléniquement insaturé non-ionique polymérisable par voie radicalaire, la quantité dudit ou desdits monomère(s) anionique(s) représentant au moins 10%. de préférence au moins 20%. tout particulièrement de 25 à 60% en poids de la quantité totale de monomères. lesdites particules (pS) étant dispersées dans et encapsulées par une matrice en au moins un composé organique solide sec hydrosoluble ou hydrodispersable (MO), au moins 0,1% en poids d'au moins un agent émulsifiant par rapport au poids de copolymère alcali-hydrosoluble (AS) se présentant à l'interface matrice (MO) / particules (pS) de système (S).

Toutes les matières actives, qu'elles soient solides, liquides (telles quelles ou en solution dans un solvant) conviennent à l'invention, dans la mesure où elles ne sont pas miscibles ou ne sont que très faiblement miscibles dans l'eau.

Par faiblement miscible, on entend des matières actives dont la solubilité dans l'eau à pH 7 ne dépasse pas 20% en poids, de préférence pas 10 % en poids.

Par la suite, on entendra par matière active, soit une matière active pure telle quelle ou dans un solvant, soit un mélange de matières actives telles quelles ou dans un solvant.

A titre d'exemples de matières actives (MA) on peut mentionner les matières actives hydrophobes de détergence, comme par exemple les catalyseurs de blanchiment, les agents biocides, les activateurs de blanchiment, les agents anti-UV, les azurants optiques, les agents antioxydants.

Comme exemples d'agents biocides, on peut citer les bactéricides (triclosan ...), les fongicides.

Comme exemples d'activateurs de blanchiment, on peut mentionner ceux engendrant dans le milieu lessiviel un peroxyacide carboxylique, comme la tétraacétyléthylènediamine, la tétraacétyl méthylènediamine ....

Comme exemples d'azurants optiques, on peut mentionner les dérivés du stilbène, de pyrazoline, coumarine, acide fumarique, acide cinnamique, azoles, méthinecyanines, thiophènes

Comme exemples d'agent anti-UV ou d'agent antioxydant, on peut citer la vanilline et ses dérivés.

Comme exemples de catalyseurs de blanchiment, on peut citer les dérivés du manganèse ou autres métaux, tels que ceux décrits dans US-A-5 246 621, US-A-5 244 594, US-A-5 194 416, US-A- 5 114 606, EP-A-549 271, EP-A-549 272, EP-A-544 440, EP-A-544 490, US-A-4 430 243, US-A-5 114 611, US-A-4 728 455, US-A-5 284 944, US-A-5 246 612 ...

La quantité de matière active (MA) pouvant être présente dans lesdites particules (pS) du système (S), peut aller de 20 à 70. de préférence de 40 à 60 parties en poids de matière active (MA) pour 100 parties en poids de polymère alcali-hydrosoluble (AS).

On entend par polymère "alcali-hydrosoluble" (AS), un polymère susceptible de se dissoudre ou de se disperser dans un milieu aqueux de pH supérieur à 7, de préférence de pH d'au moins 9,5 à une température de l'ordre de 20 à 90°C. Celui-ci n'est pas hydrosoluble à un pH inférieur à 7.

Lesdits polymères alcali-hydrosolubles (AS) dérivent d'au moins un monomère anionique éthyléniquement insaturé polymérisable par voie radicalaire et d'au moins un comonomère éthyléniquement insaturé non ionique polymérisable par voie radicalaire.

Comme exemples de monomères anioniques, on peut citer :
. les acides carboxyliques α-β éthyléniquement insaturés, comme les acides acrylique, méthacrylique, maleique, itaconique ...
. les monomères sulfonés α-β éthyléniquement insaturés, comme le vinylbenzène sulfonate ...

Le taux de monomère anionique est bien entendu fonction de l'hydrophilie de celui-ci.

D'une manière préférentielle, lesdits monomères anioniques sont des monomères carboxyliques.

Comme exemples de monomères non ioniques, on peut citer :
. les monomères vinylaromatiques : styrène, vinyltoluène ...
. les alkylesters d'acides α-β éthyléniquement insaturés : acrylates et méthacrylates de méthyle, éthyle ...
. les esters de vinyle ou d'allyle d'acides carboxyliques saturés : acétates, propionates ...
. les halogénures de vinyle ou de vinylidéne : chlorures ...
. les diènes aliphatiques conjugués : butadiène ...
. les nitriles α-β éthyléniquement insaturés : acrylonitrile ...
. les hydroxyalkylesters d'acides α-β éthyléniquement insaturés : acrylates et
. méthacrylates d'hydroxyéthyle, d'hydroxypropyle ...
. les amides d'acides α-β éthyléniquement insaturés : acrylamide, méthacrylamide ...

Lesdits polymères alcali-hydrosolubles (AS) peuvent aussi dériver d'un composition monomère contenant en outre au moins un comonomère réticulant polyfonctionnel (MR) (contenant au moins deux insaturations éthyléniques) et/ou au moins un comonomère amphiphile non-ionique (MG) éthyléniquement insaturé susceptible de former des copolymères greffés avec les autres comonomères.

Ledit ou lesdits comonomère(s) réticulant(s) polyfonctionnel(s) (MR) peut ou peuvent représenter de l'ordre de 0,01 à 1%, de préférence de 0,01 à 0,5% de l'ensemble des monomères de la composition monomère.
A titre d'exemple de comonomères réticulants (MR), on peut citer :
. le glyoxal bis acrylamide
. l'éthylène glycol diacrylate ou diméthacrylate
. le triméthylolpropanetriméthacrylate, le pentaérithritol triacrylate
. les polyallyl éthers d'éthylène glycol, de glycérol, de pentaérithritol, de diéthylèneglycol
. l'acrylate d'allyle
. le divinylbenzène, le trivivylbenzène et les alkyldivinylbenzènes
. le divinyl éther

Ledit ou lesdits comonomère(s) amphiphile(s) non-ionique(s) greffant(s) (MG) peut ou peuvent représenter jusqu'à 20% de l'ensemble des monomères.
A titre d'exemple de comonomères amphiphiles greffants (MG) , on peut citer ceux de formule

CH₂=C(R¹)-C(O)-O-[CH₂-CH(R²)O]ₘ-[CH(R³)-CH₂O]ₙ-R⁴

dans laquelle
. R¹ est un atome d'hydrogène ou un radical méthyle
. R² et R³, identiques ou différents, représentent un atome d'hydrogène ou un radical alkyle contenant de 1 à 4 atomes de carbone
. R⁴ est
   . un radical alkyle contenant de 8 à 30 atomes de carbone
   . un radical phényle substitué par un à trois groupements 1-phényléthyle
   . un radical alkylphényle contenant de 8 à 10 atomes de carbone
. n va de 6 à 100 et m de 0 à 50, sous réserve que n soit supérieur ou égal à m et leur somme comprise entre 6 et 100.

On peut mentionner tout particulièrement les comonomères amphiphiles décrits dans EP-A- 705 854 et US-A-4 384 096, notamment le comonomère greffant (MG') de formule ci-dessus, dans laquelle R¹ est un radical méthyle, R² est un atome d'hydrogène. m est égal à 25, n est égal à zéro et R⁴ est un radical alkyle en C₂₂H₄₅.

Comme exemples de copolymères alcali-hydrosolubles (AS), on peut citer notamment les copolymères dérivés
. d'une composition monomère constituée d'esters acryliques et/ou méthacryliques et d'au moins 30% d'acide acrylique et/ou méthacrylique
. de ladite composition monomère contenant en outre un comonomère réticulant glyoxal bis acrylamide ou éthylène glycol diméthacrylate
. de ladite composition monomère contenant en outre le comonomére greffant (MG').

Pour une bonne réalisation de l'invention, lesdits granulés (G) dispersables dans l'eau, comprennent :
- de 5 à 90%, de préférence de 40 à 85 % de leur poids de particules (pS) de système (S)
- de 3 à 90%, de préférence de 10 à 60%, tout particulièrement de 15 à 50% de matrice organique hydrosoluble ou hydrodispersable (MO).

Parmi les composés organiques hydrosoluble ou hydrodispersable pouvant constituer la matrice (MO), on peut citer
- les polypeptides (PP) d'origine naturelle ou synthétique hydrosolubles ou hydrodispersables
- les polyélectrolytes (PE) sous forme acide, appartenant à la famille des polyacides faibles, ayant en particulier une masse moléculaire inférieure à 20 000 g/mole, de préférence comprise entre 1 000 et 5 000 g/mole
- les oses, osides ou polyholosides hydrosolubles ou hydrodispersables (O)
- les acides aminés ou sels hydrosolubles ou hydrodispersables d'acides aminés (AA)
- les agents tensioactifs (TA) dont le diagramme de phases binaire eau-tensio-actif, comporte une phase isotrope fluide à 25°C jusqu'à une concentration d'au moins 50 % en poids de tensio-actif, suivie d'une phase cristal liquide rigide de type hexagonale ou cubique à des concentrations supérieures, stable au moins jusqu'à 60°C.
- ou leurs mélanges.

Parmi les polypeptides (PP) de synthèse hydrosolubles ou hydrodispersables pouvant constituer l'écorce, on peut mentionner les homopolymères ou copolymères dérivés de la polycondensation d'acides aminés ou de précurseurs d'acides aminés, notamment de l'acide aspartique et glutamique ou de leurs précurseurs, et hydrolyse. Ces polymères peuvent être aussi bien des homopolymères dérivés de l'acide aspartique ou glutamique que des copolymères dérivés de l'acide aspartique et de l'acide glutamique en proportions quelconques, ou des copolymères dérivés de l'acide aspartique et / ou glutamique et d'aminoacides autres. Parmi les aminoacides copolymérisables, on peut citer la glycine, l'alanine, la leucine, l'isoleucine, la phényl alanine, la méthionine, l'histidine, la proline, la lysine, la sérine, la thréonine, la cystéine...

Parmi les polypeptides (PP) d'origine végétale pouvant constituer la matrice, on peut citer les protéines d'origine végétale ; celles-ci sont de préférence hydrolysées, avec un degré d'hydrolyse inférieur ou égal à 40%, par exemple de 5 à moins de 40%.

Parmi les protéines d'origine végétale, on peut citer à titre indicatif les protéines provenant des graines protéagineuses notamment celles de pois, de féverole, de lupin, de haricot, et de lentille ; les protéines provenant de grains de céréales notamment celles du blé, de l'orge, du seigle, du maïs, du riz, de l'avoine, et du millet ; les protéines provenant des graines oléagineuses notamment celles du soja, de l'arachide, du tournesol, du colza, et de la noix de coco ; les protéines provenant des feuilles notamment de luzerne, et d'orties ; et les protéines provenant d'organes végétaux de réserves enterrées notamment celle de pomme de terre, et de betterave.

Parmi les protéines d'origine animale, on peut citer, par exemple, les protéines musculaires notamment les protéines du stroma, et la gélatine; les protéines provenant du lait notamment la caséine, la lactoglobuline : et les protéines de poissons.

La protéine est de préférence d'origine végétale, et plus particulièrement provient du soja ou du blé.

Le polyélectrolyte (PE) peut être choisi parmi ceux issus de la polymérisation de monomères qui ont la formule générale suivante

(R¹)(R²)C=C(R³)COOH

formule dans laquelle R¹, R², et R³ sont identiques ou différents et représentent
. un atome d'hydrogène,
. un radical hydrocarboné contenant de 1 à 4 atomes de carbone, méthyle de préférence
. une fonction -COOH
. un radical -R-COOH, où R représente un reste hydrocarboné contenant de 1 à 4 atomes de carbone, de préférence un reste alkylène contenant 1 ou 2 atomes de carbone, méthylène tout particulièrement.

A titre d'exemples non limitatifs, on peut citer les acides acrylique, méthacrylique, maléique, fumarique, itaconique, crotonique.

Conviennent également les copolymères obtenus à partir des monomères répondant à la formule générale précédente et ceux obtenus à l'aide de ces monomères et d'autres monomères, en particulier les dérivés vinyliques comme les alcools vinyliques et les amides copolymérisables comme l'acrylamide ou le méthacrylamide. On peut également citer les copolymères obtenus à partir d'alkyle vinyl éther et d'acide maléique ainsi que ceux obtenus à partir de vinyl styrène et d'acide maléique qui sont notamment décrits dans l'encyclopédie KIRK-OTHMER intitulé "ENCYCLOPEDIA OF CHEMICAL TECHNOLOGY" - Volume 18 - 3 ème édition - Wiley interscience publication - 1982.

Les polyélectrolytes préférés présentent un degré de polymérisation faible. La masse moléculaire en poids des polyélectrolytes est plus particulièrement inférieure à 20000 g/mole. De préférence, elle est comprise entre 1000 et 5000 g/mole.

Parmi les oses (O) on peut mentionner les aldoses tels que le glucose, le mannose, le galactose, le ribose, et les cétoses tels que le fructose.

Les osides sont des composés qui résultent de la condensation, avec élimination d'eau, de molécules d'oses entre elles ou encore de molécules d'oses avec des molécules non glucidiques. parmi les osides on préfère les holosides qui sont formés par la réunion de motifs exclusivement glucidiques et plus particulièrement les oligoholosides (ou oligosaccharides) qui ne comportent qu'un nombre restreint de ces motifs, c'est-à-dire un nombre en général inférieur ou égal à 10. A titre d'exemples d'oligoholosides, on peut mentionner le saccharose, le lactose, la cellobiose, le maltose et le tréhalose.

Les polyholosides (ou polysaccharides) hydrosolubles ou hydrodispersables sont fortement dépolymérisés ; ils sont décrits par exemple dans l'ouvrage de P. ARNAUD intitulé "cours de chimie organique". Gaultier-Villars éditeurs. 1987 Plus particulièrement. ces polyholosides ont une masse moléculaire en poids inférieure à 20000 g/mole.

A titre d'exemple non limitatif de polyholosides fortement dépolymérisés, on peut citer le dextran, l'amidon, la gomme xanthane et les galactomannanes tels que le guar ou la caroube, ces polysaccharides présentant de préférence un point de fusion supérieur à 100°C et une solubilité dans l'eau comprise entre 50 et 500g/l.

Parmi les acides aminés (AA), on peut mentionner les acides monoaminés monocarboxylés ou dicarboxylés, les acides diaminés monocarboxylés et leurs dérivés hydrosolubles.
De préférence les acides aminés (AA) possèdent une chaîne latérale avec des propriétés acido-basiques ; ils sont choisis notamment parmi l'arginine, la lysine, l'histidine, les acides aspartique, glutamique, hydroxyglutamique ; ils peuvent également se présenter sous la forme de dérivés, de préférence hydrosolubles ; il peut s'agir par exemple des sels des sodium, potassium ou ammonium, comme les glutamate, aspartate ou hydroxyglutamate de sodium.

En ce qui concerne les agents tensioactifs (TA) susceptibles de constituer la matrice organique (MO), la description des phases isotrope fluide et cristal liquide rigide de type hexagonale ou cubique est donnée dans l'ouvrage de R.G. LAUGHLIN intitulé "The AQUEOUS PHASE BEHAVIOR OF SURFACTANTS" - ACADEMIC PRESS - 1994. Leur identification par diffusion de rayonnements (X et neutrons) est décrite dans l'ouvrage de V. LUZZATI intitulé "BIOLOGICAL MEMBRANES, PHYSICAL FACT AND FUNCTION" - ACADEMIC PRESS - 1968.
Plus particulièrement, la phase cristal liquide rigide est stable jusqu'à une température au moins égale à 55°C. La phase isotrope fluide peut être coulée, tandis que la phase cristal liquide rigide ne le peut pas.
Parmi les agents tensioactifs (TA), on peut mentionner les tensioactifs glycolipidiques ioniques, notamment les dérivés des acides uroniques (acides galacturonique, glucuronique, D-mannuronique, L-iduronique, L-guluronique ...), présentant une chaine hydrocarbonée substituée ou non, saturée ou non saturée comportant de 6 à 24 atomes de carbone et préférentiellement de 8 à 16 atomes de carbone, ou leurs sels. Ce type de produits est décrit notamment dans la demande de brevet EP 532 370.
D'autres exemples d'agent tensioactif (TA) sont des tensio-actifs amphotères tels que les dérivés amphotères des alkyl polyamines comme l'amphionic XL®, le Mirataine H2C-HA® commercialisés par Rhône Poulenc ainsi que l'Ampholac 7T/X® et l'Ampholac 7C/X® commercialisés par Berol Nobel.

Les granulés (G) comprennent au moins 0,1 % en poids par rapport au poids de polymère alcali-hydrosoluble (AS) d'au moins un agent émulsifiant, se présentant à l'interface matrice (MO) / particules (pS) de système (S).

A titre d'exemples d'agents èmulsifiants, on peut citer les agents émulsifiants non-ioniques. anioniques ou amphotères.

Parmi les émulsifiants non-ioniques, on peut citer notamment les dérivés polyoxyalkylénés comme
- les alcools gras éthoxylés ou éthoxy-propoxylés
- les triglycérides éthoxylés ou éthoxy-propoxylés
- les acides gras éthoxylés ou éthoxy-propoxylés
- les esters de sorbitan éthoxylés ou éthoxy-propoxylés
- les amines grasses éthoxylées ou éthoxy-propoxylées
- les di(phényl-1 éthyl) phénols éthoxylés ou éthoxy-propoxylés
- les tri(phényl-1 éthyl) phénols éthoxylés ou éthoxy-propoxylés
- les alkyls phénols éthoxylés ou éthoxy-propoxylés

Le nombre de motifs oxyéthylène (OE) et/ou oxypropylène (OP) de ces tensio-actifs non ioniques varie habituellement de 2 à 100 selon la HLB (balance hydrophilie/lipophilie) souhaitée. Plus particulièrement, le nombre de motifs OE et/ou OP se situe entre 2 et 50. De préférence, le nombre de motifs OE et/ou OP est compris entre 10 et 50.

Les alcools gras éthoxylés ou éthoxy-propoxylés comprennent généralement de 6 à 22 atomes de carbone, les motifs OE et OP étant exclus de ces nombres. De préférence, ces motifs sont des motifs éthoxylés.

Les triglycérides éthoxyiés ou éthoxy-propoxylés peuvent être des triglycérides d'origine végétale ou animale (tels que le saindoux, le suif, l'huile d'arachide, l'huile de beurre, l'huile de graine de coton, l'huile de lin, l'huile d'olive, l'huile de poisson, l'huile de palme, l'huile de pépin de raisin, l'huile de soja, l'huile de ricin, l'huile de colza, l'huile de coprah, l'huile de noix de coco et sont de préférence éthoxylés.

Les acides gras éthoxylés ou éthoxy-propoxylés sont des esters d'acide gras (tels que par exemple l'acide oléïque, l'acide stéarique), et sont de préférence éthoxylés.

Les esters de sorbitan éthoxylés ou éthoxy-propoxylés sont des esters du sorbitol cyclisés d'acide gras comprenant de 10 à 20 atomes de carbone comme l'acide laurique, l'acide stéarique ou l'acide oléïque, et sont de préférence éthoxylés.

Le terme triglycéride éthoxylé vise dans la présente invention, aussi bien les produits obtenus par éthoxytation d'un triglycéride par l'oxyde d'éthylène que ceux obtenus par transéstérification d'un triglycéride par un polyéthylèneglycol.

De même, le terme acide gras éthoxylé inclue aussi bien les produits obtenus pas éthoxylation d'un acide gras par l'oxyde d'éthylène que ceux obtenus par transestérification d'un acide gras par un polyéthylèneglycol.

Les amines grasses éthoxylés ou éthoxy-propoxylés ont généralement de 10 à 22 atomes de carbone, les motifs OE et OP étant exclus de ces nombres. et sont de préférence éthoxylès.

Les alkylphénols éthoxylés ou éthoxy-propoxylé sont généralement 1 ou 2 groupes alkyles, linéaires ou ramifiés, ayant 4 à 12 atomes de carbone. A titre d'exemple on peut citer notamment les groupes octyles, nonyles ou dodécyles.

A titre d'exemples de tensio-actifs non ioniques du groupe des alkylphénols éthoxy ou éthoxy-propoxylés, des di(phényl-1 éthyl) phénols éthoxylés et des tri(phényl-1 éthyl) phénols éthoxy ou éthoxy-propoxylés, on peut citer notamment le di(phényl-1 éthyl)phénol éthoxylé avec 5 motifs OE, le di(phényl-1 éthyl)phénol éthoxylé avec 10 motifs OE, le tri(phényl-1 éthyl)phénol éthoxylé avec 16 motifs OE, le tri(phényl-1 éthyl)phénol éthoxylé avec 20 motifs OE, le tri(phényl-1 éthyt)phénol éthoxylé avec 25 motifs OE, le tri(phényl-1 éthyl)phénol éthoxylé avec 40 motifs OE, les tri(phényl-1 éthyl)phénols éthoxy-propoxylés avec 25 motifs OE + OP, le nonylphénol éthoxylé avec 2 motifs OE, le nonylphénol éthoxylé avec 4 motifs OE, le nonylphénol éthoxylé avec 6 motifs OE, le nonylphénol éthoxylé avec 9 motifs OE, les nonylphénols éthoxy-propoxylés avec 25 motifs OE + OP, les nonylphénols éthoxy-propoxylés avec 30 motifs OE + OP, les nonylphénols éthoxy-propoxylés avec 40 motifs OE + OP, les nonylphénols éthoxy-propoxylés avec 55 motifs OE + OP, les nonylphénols éthoxy-propoxylés avec 80 motifs OE + OP.

Parmi les émulsifiants anioniques, on peut citer les sels hydrosolubles d'alkylsulfates, d'alkyléthersulfates, les alkyliséthionates et les alkyltaurates ou leurs sels, les alkylcarboxylates, les alkylsulfosuccinates ou les alkyisuccinamates, les alkylsarcosinates, les dérivés alkylés d'hydrolysats de protéines, les acylaspartates, les phosphates esters d'alkyle et/ou d'alkyléther et/ou d'alkylaryléther.
Le cation est en général un métal alcalin ou alcalino-terreux, tels que le sodium, le potassium, le lithium, le magnésium, ou un groupement ammonium NR₄⁺ avec R, identiques ou différents, représentant un radical alkyle substitué ou non par un atome d'oxygène ou d'azote.

Parmi les émulsifiants amphotères, on peut citer les alkyl-bétaines, les alkyldiméthylbétaïnes, les alkylamidopropylbétaines, les alkylamidopropyldiméthylbétaïnes, les alkyltriméthyl-sulfobétaïnes, les dérivés d'imidazoline tels que les alkylamphoacétates, alkylamphodiacétates, alkylampho-propionates. alkylamphodipropionates, les alkyisultaïnes ou les alkylamidopropyl-hydroxysultaines. les produits de condensation d'acides gras et d'hydrolysats de protéines. les dérivés amphotères des alkylpolyamines comme l'Amphionic XL® commercialisé par Rhône-Poulenc, Ampholac 7T/X® et Ampholac 7C/X® commercialisés par Berol Nobel, les protéines ou hydrolysats de protéines.

Lorsque le composé organique (MO) est un polypeptide (PP) ou un acide aminé (AA), ledit agent émulsifiant est choisi parmi les émulsifiants anioniques ou amphotères. Lorsque le composé organique (MO) est un polyélectrolyte (PE). ledit agent emulsifiant est choisi parmi les émulsifiants non-ioniques ou amphotères. Lorsque le composé organique (MO) est un ose, oside ou polyholoside (O), ledit agent émulsifiant est choisi parmi les émulsifiants anioniques.

Lesdits granulés solides secs (G), peuvent être obtenus par élimination de l'eau /séchage d'une dispersion aqueuse (D) comprenant lesdites particules (pS) de système (S) et ledit composé organique hydrosoluble ou hydrodispersable susceptible de former la matrice (MO).

Pour une bonne réalisation du procédé, le taux d'extrait sec de la dispersion aqueuse (D) comprenant le mélange de particules (pS) et de composé organique (MO) est de l'ordre de 20 à 70%, de préférence de l'ordre de 30 à 62% en poids.

Ledit procédé peut être réalisé par
- addition à une dispersion aqueuse (latex) (LS) de particules (pS), d'au moins un composé organique (MO) et éventuellement d'un agent dispersant
- puis élimination de l'eau/séchage de la dispersion aqueuse obtenue.

Ladite dispersion (latex) (LS) de particules (pS) de système (S) peut contenir de l'ordre de 10 à 50%, de préférence de l'ordre de 20 à 50% de son poids desdites particules (pS) de système (S).
Le diamètre des particules (pS) de système (S) peut être de l'ordre de 20 à 700 nanomètres, de préférence de l'ordre de 100 à 400 nanomètres.

La dispersion aqueuse (LS) de système (S) peut être préparée par introduction de ladite matière active (MA) dans ledit polymère alcali-hydrosoluble (AS) se présentant sous forme d'un latex (LAS), l'introduction de la matière active (MA) pouvant être réalisée soit au cours de la synthèse même dudit polymère alcali-hydrosoluble par polymérisation en émulsion aqueuse, soit après la synthèse dudit polymère alcali-hydrosoluble par polymérisation en émulsion aqueuse.

D'une manière préférentielle, l'introduction de la matière active (MA) dans le latex de polymère alcali soluble (LAS) est réalisée après l'étape de polymérisation en émulsion aqueuse de la composition monomère.

Les particules (pAS) du latex (LAS) présentent à leur surface au moins un agent émulsifiant, selon un taux d'au moins 0,1%, plus généralement de l'ordre de 0.1 à 15% du poids de polymère sec. Ce taux d'émulsifiant est fonction de la taille des particules de latex.
A titre d'exemples d'agents émulsifiants, on peut citer les :
- émulsifiants anioniques comme : les sels d'acides gras ; les alkyisulfates (lauryl sulfate de sodium), alkylsulfonates, alkylarylsulfonates (dodécylbenzène sulfonates de sodium. di-butylnaphtalène sulfonate de sodium) ; alkylsulfosuccinates ou succinamates (dioctylsulfosuccinamate disodique. n-octadécylsulfosuccinamate disodique), alkylphosphates alcalins ; le dodècyldiphénylether disulfonate de sodium ; des sulfonates d'éthers alkylphénolpolyglycoliques ; les sels d'esters d'acides alkylsulfopolycarboxyliques ; les produits de condensation des acides gras avec les acides oxy- et amino-alcanesulfoniques ; les dérivés sulfatés des éthers polyglycoliques ; les esters sulfatés d'acides gras et de polyglycols ; les alcanolamides d'acides gras sulfatés;
- émulsifiants non ioniques comme
   . les alcools gras éthoxylés ou éthoxy-propoxylés
   . les triglycérides éthoxylés ou éthoxy-propoxylés
   . les acides gras éthoxylés ou éthoxy-propoxylés
   . les esters de sorbitan éthoxylés ou éthoxy-propoxylés
   . les amines grasses éthoxylées ou éthoxy-propoxylées
   . les di(phényl-1 éthyl) phénols éthoxylés ou éthoxy-propoxylés
   . les tri(phényl-1 éthyl) phénols éthoxylés ou éthoxy-propoxylés
   . les alkyls phénols éthoxylés ou éthoxy-propoxylés
   . les polyoxydes d'éthylène
   . les alcanolamides d'acides gras
Parmi les émulsifiants amphotères, on peut citer les alkyl-bétaïnes, les alkyldiméthylbétaïnes, les alkylamidopropylbétaines, les alkylamidopropyldiméthylbétaïnes, les alkyltriméthyl-sulfobétaïnes, les dérivés d'imidazoline tels que les alkylamphoacétates, alkylamphodiacétates, alkylampho-propionates, alkylamphodipropionates, les alkylsultaïnes ou les alkylamidopropyl-hydroxysultaïnes, les produits de condensation d'acides gras et d'hydrolysats de protéines, les dérivés amphotères des alkylpolyamines comme l'Amphionic XL® commercialisé par Rhône-Poulenc, Ampholac 7T/X® et Ampholac 7C/X® commercialisés par Berol Nobel, les protéines ou hydrolysats de protéines.
D'une manière préférentielle, ledit émulsifiant est anionique ou non-ionique.

La matière active (MA) présente à l'état liquide peut être introduite directement dans le latex (LAS) de polymère alcali-hydrosoluble, si elle est suffisamment "gonflante" du polymère, ou aidée si nécessaire d'un solvant de "transfert" gonflant du polymère.
Parmi les solvants de transfert , on peut citer
. les esters comme l'acétate d'éthyle, le propionate de méthyle, le mélange de glutarate /adipate / succinate de méthyle (solvant "RPDE") ...
. les cétones comme la méthyléthylcétone, la cyclohexanone ...
. les alcools comme le propanol, le pentanol, le cyclohexanol ...
. les hydrocarbures aliphatiques et cycliques comme l'heptane, le décane, le cyclohexane, la décaline ...
. des dérivés aliphatiques chlorés comme le dichlorométhane ...
. des dérivés aromatiques comme le toluène, l'éthylbenzène ...
. des dérivés aromatiques chlorés comme le trichlorobenzène ...
. les dialkylethers

On peut ajouter, si nécessaire, au latex (LAS) de polymère alcali-hydrosoluble, une quantité supplémentaire d'agent émulsifiant, notamment d'agent émulsifiant non-ionique polyoxyalkyléné, du type de ceux déjà mentionnés ci-dessus. Cette quantitté supplémentaire peut représenter de l'ordre de 0,1 à 2%, de préférence de l'ordre de 0,1 à 0,2 % du poids de la matière active (MA) mise en oeuvre.

La matière active (MA) introduite est mise en contact avec le latex (LAS), sous agitation à une température de 20 à 50°C pendant 1 à 24 heures.

Ledit solvant de "transfert" peut éventuellement être éliminé par évaporation sous vide si la matière active (MA) est un solide.

Le composé organique (MO) est ensuite ajouté au latex (LS) de système (S), ainsi qu'éventuellement un agent dispersant.

La quantité d'agent dispersant éventuel peut être de l'ordre de 0,02 à 20% en poids par rapport au poids de polymère alcali-hydrosoluble (AS) sec. La présence d'agent dispersant est généralement favorable, notamment lorsque le composé organique (MO) n'est pas un agent tensioactif (TA) ou une protéine.
Parmi les agents dispersants pouvant être mis en oeuvre on peut citer les agents émulsifiants non-ioniques, anioniques ou amphotères ; des exemples de tels agents émulsifiants ont déjà été mentionnés ci-dessus.

Lorsque le composé organique (MO) est un polypeptide (PP) ou un acide aminé (AA), ledit agent émulsifiant est choisi parmi les émulsifiants anioniques ou amphotères. Lorsque le composé organique (MO) est un polyélectrolyte (PE), ledit agent émulsifiant est choisi parmi les émulsifiants non-ioniques ou amphotères. Lorsque le composé organique (MO) est un ose, oside ou polyholoside (O), ledit agent émulsifiant est choisi parmi les émulsifiants anioniques.

L'opération d'élimination de l'eau/séchage de la dispersion aqueuse de particules (pS) et de composé organique (MO) peut être réalisée selon tout moyen connu de l'homme de métier, notamment par lyophilisation (c'est-dire congélation, puis sublimation) ou de préférence par séchage par atomisation.
Le séchage par atomisation peut être effectué dans tout appareil connu, comme une tour d'atomisation associant une pulvérisation réalisée par une buse ou une turbine avec un courant d'air chaud. Les conditions de mise en oeuvre sont fonction du type de matière active, du type de matrice de composé organique (MO) et d'atomiseur utilisés ; ces conditions sont généralement telles que la température de l'ensemble du produit au cours du séchage, ne dépasse pas 150°C, de préférence ne dépasse pas 110°C.

Les granulés (G) obtenus sont dispersables dans l'eau, à température ambiante. par simple agitation. pour donner un pseudo latex de système (S).

Lesdits granulés (G) peuvent éventuellement contenir en outre un agent anti-mottant ou une charge, comme notamment du carbonate de calcium, du kaolin, de la silice, une bentonite ..., qui peut être ajouté(e) totalement ou partiellement soit à la dispersion aqueuse avant élimination de l'eau, soit lors de l'étape d'atomisation ou bien à la composition de granulés finale.

Le système (S) faisant l'objet de l'invention peut être utilisé comme additif dans des compositions destinées à un milieu aqueux alcalin ou susceptibles de former avec l'eau un milieu aqueux alcalin, notamment comme additif de détergence dans des compositions détergentes, de préférence en poudre, en particulier pour le nettoyage des surfaces dures ou pour le lavage du linge (lavage industriel ou ménager).

En particulier, un autre objet de l'invention consiste en l'utilisation dans les compositions détergentes, notamment pour le nettoyage des surfaces dures ou pour le lavage du linge (lavage industriel ou ménager), des granulés de système (S), comme additif de détergence.
De manière générale, lesdits granulés (G) de système (S) peuvent être utilisés selon des quantités correspondant aux doses de la matière active encapsulée usuellement uitlisées dans les compositions détergentes.

Un dernier objet de l'invention consiste en des compositions détergentes pour le nettoyage des surfaces dures ou pour le lavage du linge (lavage industriel ou ménager), comprenant lesdits granulés (G) de système (S).

Les compositions détergentes selon l'invention, comprennent au moins un agent tensioactif, de préférence choisi parmi les agents tensioactifs anioniques ou non-ioniques, en quantité généralement de l'ordre de 1 à 70% en poids, de préférence de 5 à 60% en poids, plus particulièrement de 8 à 50% en poids.

Les compositions détergentes faisant l'objet de l'invention, peuvent en outre comprendre des additifs usuels, comme des adjuvants de détergence ("builders") minéraux ou organiques, en quantité telle que la quantité totale d'adjuvant de détergence soit de l'ordre de 5 à 80% du poids de ladite composition, de préférence de 8 à 40% en poids, des agents anti-salissures, des agents antiredéposition, des agents de blanchiment, des agents de fluorescence, des agents suppresseurs de mousses, des agents adoucissants, des enzymes et d'autres additifs tels que des alcools, des agents tampons, des charges, des pigments ...

Les exemples suivants sont donnés à titre illustratif.

### Exemple 1

### Caractéristiques du latex d'encapsulation

* composition monomère de départ (% en poids)
   . acrylate de butyle 10%
   . acrylate d'éthyle 56,4%
   . acide méthacrylique 33,6%
* émulsifiants 0,955 % par rapport à l'ensemble des monomères (0,015% de nonylphénol éthoxylé contenant 25 motifs OE en moyenne par mole, sous la forme sel d'ammonium + 0,94% de tetrapropylbenzène sulfonate de sodium )
* extrait sec = 38,9%
* diamètre des particules = 200 nanomètres environ

On prépare une solution à 400g/l de triclosan dans du solvant RPDE.
On prépare un mélange par introduction dans 20g du latex ci-dessus, de 0,8ml de RPDE et de 2ml de RHODASURF T (tensioactf non-ionique de RHONE-POULENC) à 5g/l, mélange qui est porté à 50°C.
On introduit goutte à goutte dans ce mélange, sous agitation mécanique, 5ml de la solution de triclosan.
On laisse le milieu sous agitation à 50°C pendant 1 heure, puis 1 heure à température ambiante.
On obtient ainsi un système biocide encapsulé, sous forme d'un latex.

### Exemple 2

Dans un mélangeur, on prépare la dispersion suivante :

| | |
|---|---|
| Composition | % en poids |
| système biocide encapsulé, sous forme d'un latex, de l'exemple 1 (exprimé en dispersion aqueuse) | 89% |
| Amphionic XL* (commercialisé par RHODIA) | 2.1% |
| acide polyacrylique (Mw = 2000) | 8.9% |

| | |
|---|---|
| * solution dans l'eau d'alkylaminocarboxylate, à 40% d'extrait sec, dont 10% de chlorure de sodium | |

1 kg de cette dispersion est atomisé dans des conditions standards d'une colonne d'atomisation type NIRO® (115°C en entrée et 60°C en sortie). Une poudre coulable est obtenue.

### Exemple 3

Dans un mélangeur, on prépare la dispersion suivante :

| Composition | % en poids |
|---|---|
| système biocide encapsulé, sous forme d'un latex, de l'exemple 1 (exprimé en dispersion aqueuse) | 85,4% |
| FP940* | 1,4% |
| FP900** | 13,2% |

| | |
|---|---|
| * hydrolysat de protéine de soja de degré d'hydrolyse inférieur à 5%, de Protein Technologies International | |
| ** hydrolysat de protéine de soja de degré d'hydrolyse de 15%, de Protein Technologies International | |

1 kg de cette dispersion est atomisé dans des conditions standards d'une colonne d'atomisation type NIRO® (115°C en entrée et 60°C en sortie). Une poudre coulable est obtenue.

### Exemple 4

Dans un mélangeur, on prépare la dispersion suivante :

| Composition | % en poids |
|---|---|
| système biocide encapsulé, sous forme d'un latex, de l'exemple 1 en dispersion aqueuse) | 89% (exprimé |
| FP940* | 1,4% |
| FP900** | 6,6% |
| Saccharose | 6.6% |

1 kg de cette dispersion est atomisé dans des conditions standards d'une colonne d'atomisation type NIRO® (115°C en entrée et 60°C en sortie). Une poudre coulable est obtenue.

## Revendications

1. Granulés solides secs (G), dispersables dans l'eau, d'un système (S) comprenant des particules (pS),
lesdites particules (pS) comprenant au moins une matière active organique hydrophobe (MA) encapsulée dans des particules solides (pAS) d'un polymère organique alcali-hydrosoluble (AS) obtenu par polymérisation en émulsion d'au moins un monomère anionique éthyléniquement insaturé polymérisable par voie radicalaire et d'au moins un comonomère éthyléniquement insaturé non-ionique polymérisable par voie radicalaire, la quantité dudit ou desdits monomère(s) anionique(s) représentant au moins 10%, de préférence au moins 20%, tout particulièrement de 25 à 60% en poids de la quantité totale de monomères,
lesdites particules (pS) étant dispersées dans et encapsulées par une matrice en au moins un composé organique solide sec hydrosoluble ou hydrodispersable (MO), au moins 0,1% en poids d'au moins un agent émulsifiant par rapport au poids de copolymère alcali-hydrosoluble (AS) se présentant à l'interface matrice (MO) / particules (pS) de système (S).

2. Granulés selon la revendication 1), **caractérisés en ce que** la matière active (MA) est choisie parmi les matières actives de détergence.

3. Granulés selon la revendication 1) ou 2), **caractérisés en ce que** la matière active (MA) est choisie parmi les catalyseurs de blanchiment, les agents biocides, les activateurs de blanchiment, les agents anti-UV, les azurants optiques, les agents antioxydants.

4. Granulés selon l'une quelconque des revendications 1) à 3), **caractérisés en ce que** la quantité de matière active (MA) va de 20 à 70, de préférence de 40 à 60 parties en poids de matière active pour 100 parties en poids de polymère alcali-hydrosoluble (AS).

5. Granulés selon l'une quelconque des revendications 1) à 4), **caractérisés en ce que** le polymère alcali-hydrosoluble (AS) est susceptible de se dissoudre ou de se disperser dans un milieu aqueux de pH supérieur à 7, de préférence de pH d'au moins 9,5 à une température de l'ordre de 20 à 90°C.

6. Granulés selon l'une quelconque des revendications 1) à 5), **caractérisés en ce que** le monomère anionique est choisi parmi les acides carboxyliques α-β éthyléniquement insaturés, comme les acides acrylique, méthacrylique, maleique, itaconique et les monomères sulfonés α-β éthyléniquement insaturés, comme le vinylbenzène sulfonate.

7. Granulés selon l'une quelconque des revendications 1) à 6), **caractérisés en ce que** le monomère non ionique est choisi parmi
. les monomères vinylaromatiques
. les alkylesters d'acides α-β éthyléniquement insaturés
. les esters de vinyle ou d'allyle d'acides carboxyliques saturés
. les halogénures de vinyle ou de vinylidéne
. les diènes aliphatiques conjugués
. les nitriles α-β éthyléniquement insaturés
. les hydroxyalkylesters d'acides α-β éthyléniquement insaturés
. les amides d'acides α-β éthyléniquement insaturés

8. Granulés selon l'une quelconque des revendications 1) à 7), **caractérisés en ce que** les polymères alcali-hydrosolubles (AS) dérivent d'une composition monomère contenant en outre au moins un comonomère réticulant polyfonctionnel (MR) et/ou au moins un comonomère amphiphile non-ionique (MG) éthyléniquement insaturé susceptible de former des copolymères greffés avec les autres comonomères.

9. Granulés selon la revendication 8), **caractérisés en ce que** le(s) comonomère(s) réticulant(s) polyfonctionnel(s) (MR) représente(nt) de l'ordre de 0,01 à 1%, de préférence de 0,01 à 0,5% de l'ensemble des monomères de la composition monomère.

10. Granulés selon la revendication 8), **caractérisés en ce que** le(s) comonomère(s) amphiphile(s) non-ionique(s) greffant(s) (MG) représente(nt) jusqu'à 20% de l'ensemble des monomères.

11. Granulés selon la revendication 8) ou 10), **caractérisé en ce que** le comonomère amphiphile non-ionique greffant (MG) a pour formule
CH₂=C(R¹)-C(O)-O-[CH₂-CH(R²)O]ₘ-[CH(R³)-CH₂O]ₙ-R⁴
dans laquelle
. R¹ est un atome d'hydrogène ou un radical méthyle
. R² et R³, identiques ou différents, représentent un atome d'hydrogène ou un radical alkyle contenant de 1 à 4 atomes de carbone
. R⁴ est
. un radical alkyle contenant de 8 à 30 atomes de carbone
. un radical phényle substitué par un à trois groupements 1-phényléthyle
. un radical alkylphényle contenant de 8 à 10 atomes de carbone
. n va de 6 à 100 et m de 0 à 50, sous réserve que n soit supérieur ou égal à m et leur somme comprise entre 6 et 100.

12. Granulés selon l'une quelconque des revendications 1) à 11), **caractérisés en ce que** le polymère alcali-hydrosoluble (AS) est choisi parmi ceux dérivés
. d'une composition monomère constituée d'esters acryliques et/ou méthacryliques et d'au moins 30% d'acide acrylique et/ou méthacrylique
. de ladite composition monomère contenant en outre un comonomère réticulant glyoxal bis acrylamide ou éthylène glycol diméthacrylate
. de ladite composition monomère contenant en outre le comonomère greffant de formule
CH₂=C(R¹)-C(O)-O-[CH₂-CH(R²)O]ₘ-[CH(R³)-CH₂O]ₙ-R⁴
dans laquelle
R¹ est un radical méthyle, R² est un atome d'hydrogène, m est égal à 25, n est égal à zéro et R⁴ est un radical alkyle en C₂₂H₄₅.

13. Granulés selon l'une quelconque des revendications 1) à 12), **caractérisés en ce que** le composé organique hydrosoluble ou hydrodispersable (MO) est choisi parmi :
- les polypeptides (PP) d'origine naturelle ou synthétique hydrosolubles ou hydrodispersables
- les polyélectrolytes (PE) sous forme acide, appartenant à la famille des polyacides faibles
- les oses, osides ou polyholosides hydrosolubles ou hydrodispersables (O)
- les acides aminés ou sels hydrosolubles ou hydrodispersables d'acides aminés (AA)
- les agents tensioactifs (TA) dont le diagramme de phases binaire eau-tensio-actif, comporte une phase isotrope fluide à 25°C jusqu'à une concentration d'au moins 50 % en poids de tensio-actif, suivie d'une phase cristal liquide rigide de type hexagonale ou cubique à des concentrations supérieures, stable au moins jusqu'à 60°C.
- ou leurs mélanges.

14. Granulés selon la revendication 13), **caractérisés en ce que** le les polypeptides (PP) sont choisis parmi
- les homopolymères ou copolymères de synthèse dérivés de la polycondensation d'acides aminés ou de précurseurs d'acides aminés. préférentiellement de l'acide aspartique et/ou glutamique ou de leurs précurseurs, et hydrolyse
- les protéines d'origine végétale, notamment du soja ou du blé, de préférence hydrolysées avec un degré d'hydrolyse inférieur ou égal à 40%
- les protéines d'origine animale, notamment celles provenant du lait.

15. Granulés selon la revendication 13), **caractérisés en ce que** les polyélectrolytes (PE) sont choisis parmi les polyacides faibles de masse moléculaire en poids inférieure à 20000 g/mole, de préférence comprise entre 1000 et 5000 g/mole.

16. Granulés selon l'une quelconque des revendications 1) à 15), **caractérisés en ce que** lorsque le composé organique (MO) est un polypeptide (PP) ou un acide aminé (AA), l'agent émulsifiant à l'interface matrice (MO) / particules (pS) est choisi parmi les émulsifiants anioniques ou amphotères, lorsque le composé organique (MO) est un polyélectrolyte (PE), ledit agent émulsifiant est choisi parmi les émulsifiants non-ioniques ou amphotères, lorsque le composé organique (MO) est un ose, oside ou polyholoside (O), ledit agent émulsifiant est choisi parmi les émulsifiants anioniques.

17. Granulés selon l'une quelconque des revendications 1) à 16), **caractérisés en ce qu'**ils comprennent :
- de 5 à 90%, de préférence de 40 à 85 % de leur poids de particules (pS) de système (S)
- de 3 à 90%, de préférence de 10 à 60%, tout particulièrement de 15 à 50% de leur poids de matrice organique hydrosoluble ou hydrodispersable (MO).

18. Procédé de préparation des granulés faisant l'objet de l'une quelconque des revendications 1) à 17), par élimination de l'eau / séchage d'une dispersion aqueuse (D) comprenant lesdites particules (pS) de système (S) et ledit composé organique hydrosoluble ou hydrodispersable susceptible de former la matrice (MO).

19. Procédé selon la revendication 18), **caractérisé en ce que** la dispersion (D) est obtenue par addition à une dispersion aqueuse (LS) de particules (pS), d'au moins un composé organique (MO) et éventuellement d'un agent dispersant.

20. Procédé selon la revendication 18) ou 19), **caractérisé en ce que** la dispersion (D) comprend de 5 à 90%, de préférence de 40 à 85 % en poids sec de particules (pS) de système (S) et de 3 à 90%, de préférence de 10 à 60%, tout particulièrement de 15 à 50% en poids sec de matrice organique hydrosoluble ou hydrodispersable (MO).

21. Procédé selon l'une quelconque des revendications 18) à 20), **caractérisé en ce que** ladite dispersion (D) présente un extrait sec de 20 à 70%, de préfrence de 30 à 62% en poids.

22. Procédé selon l'une quelconque des revendications 19) à 21), **caractérisé en ce que** la dispersion (LS) contient de l'ordre de 10 à 50%, de préférence de l'ordre de 20 à 50% de son poids de particules (pS) de diamètre de l'ordre de 20 à 700 nanomètres, de préférence de l'ordre de 100 à 400 nanomètres.

23. Procédé selon l'une quelconque des revendications 19) à 22), **caractérisé en ce que** la dispersion (LS) est susceptible d'être obtenue par introduction de ladite matière active (MA) dans des particules (pAS) de polymère alcali-hydrosoluble (AS) par mise en contact de ladite matière active, éventuellement à l'aide d'un solvant de transfert, avec ledit polymère alcali-hydrosoluble (AS) se présentant sous forme d'un latex (LAS) de particules (pAS) présentant à leur surface au moins un agent émulsifiant, selon un taux d'au moins 0,1%, de préférence de l'ordre de 0,1 à 15% du poids de polymère sec.

24. Procédé selon la revendication 23), **caractérisé en ce que** l'introduction de ladite matière active est réalisée conjointement à celle d'une quantité supplémentaire d'agent émulsifiant représentant de l'ordre de 0,1 à 2%, de préférence de l'ordre de 0,1 à 0,2 % du poids de matière active mise en oeuvre.

25. Procédé selon la revendication 23) ou 24), **caractérisé en ce que** l'introduction de ladite matière active par mise en contact avec le latex (LAS), est réalisée sous agitation à une température de 20 à 50°C pendant 1 à 24 heures.

26. Procédé selon la revendication 18), **caractérisé en ce que** la quantité d'agent dispersant éventuel dans la dispersion (D) est de l'ordre de 0,02 à 20% en poids par rapport au poids de polymère alcali-hydrosoluble (AS) sec.

27. Procédé selon l'une quelconque des revendications 18) à 26), **caractérisé en ce que** le séchage de la dispersion (D) est réalisé par lyophilisation ou par atomisation.

28. Procédé selon l'une quelconque des revendications 18) à 27), **caractérisé en ce que** des agents antimottants sont introduits pendant l'étape de séchage.

29. Utilisation des granulés faisant l'objet de l'une quelconque des revendications 1) à 17) ou susceptibles d'être obtenus selon le procédé faisant l'objet de l'une quelconque des revendication 18) à 28), dans les compositions détergentes, notamment pour le nettoyage des surfaces dures ou pour le lavage du linge.

30. Compositions détergentes, notamment pour le nettoyage des surfaces dures ou pour le lavage du linge, comprenant les granulés faisant l'objet de l'une quelconque des revendications 1) à 17) ou susceptibles d'être obtenus selon le procédé faisant l'objet de l'une quelconque des revendication 18) à 28).

31. Utilisation selon la revendication 29) ou compositions détergentes selon la revendication 30), caractérisée(s) en ce que le système est utilisé selon une quantité correspondant aux doses habituelles d'utilisation dans les compositions détergentes de la matière active qu'il encapsule.

## Patentansprüche

1. In Wasser dispergierbare, trockene feste Granulate (G) eines Systems (S), das Teilchen (pS) enthält,
wobei die Teilchen mindestens einen hydrophoben organischen Aktivstoff (MA) enthalten, der in festen Teilchen (pAS) eines alkaliwasserlöslichen organischen Polymers (AS) verkapselt ist, wobei das alkaliwasserlösliche organische Polymer durch Emulsionspolymerisation mindestens eines radikalisch polymerisierbaren, ethylenisch ungesättigten anionischen Monomers und mindestens eines radikalisch polymerisierbaren, nichtionischen, ethylenisch ungesättigten Comonomers erhalten ist, wobei die Menge des oder der anionischen Monomere mindestens 10 Gew.-%, insbesondere mindestens 20 Gew.-%, vorzugsweise 25 bis 60 Gew.-%, der Gesamtmenge der Monomere beträgt,
wobei die Teilchen (pS) dispergiert sind in und verkapselt sind durch eine Matrix aus mindestens einer wasserlöslichen oder wasserdispergierbaren, festen organischen Verbindung (MO), wobei sich mindestens 0,1 Gew.-% mindestens eines Emulgators, bezogen auf das Gewicht des alkaliwasserlöslichen Copolymers (AS), an der Phasengrenze Matrix (MO)/Teilchen (pS) des Systems (S) befindet.

2. Granulate nach Anspruch 1, **dadurch gekennzeichnet, daß** der Aktivstoff (MA) ausgewählt ist aus Waschmittelaktivstoffen.

3. Granulate nach Anspruch 1 oder 2, **dadurch gekennzeichnet, daß** der Aktivstoff (MA) ausgewählt ist aus Bleichkatalysatoren, bioziden Wirkstoffen, Bleichaktivatoren, Anti-UV-Wirkstoffen, optischen Aufhellern und Antioxidantien.

4. Granulate nach einem der Ansprüche 1 bis 3, **dadurch gekennzeichnet, daß** die Menge an Aktivstoff (MA) 20 bis 70 Gew.-Teile, vorzugsweise 40 bis 60 Gew.-Teile, auf 100 Gew.-Teile des alkaliwasserlöslichen Polymers (AS) beträgt.

5. Granulate nach einem der Ansprüche 1 bis 4, **dadurch gekennzeichnet, daß** das alkaliwasserlösliche Polymer (AS) in einem wäßrigen Milieu mit einem pH-Wert größer als 7, vorzugsweise mit einem pH-Wert von mindestens 9,5, bei einer Temperatur von etwa 20 bis 90 °C aufgelöst oder dispergiert werden kann.

6. Granulate nach einem der Ansprüche 1 bis 5, **dadurch gekennzeichnet, daß** das anionische Monomer ausgewählt ist aus α,β-ethylenisch ungesättigten Carbonsäuren, wie Acrylsäure, Methacrylsäure, Maleinsäure, Itakonsäure und α,β-ethylenisch ungesättigten sulfonierten Monomeren, wie Vinylbenzolsulfonat.

7. Granulate nach einem der Ansprüche 1 bis 6, **dadurch gekennzeichnet, daß** das nichtionische Monomer ausgewählt ist aus
- vinylaromatischen Monomeren,
- α,β-ethylenisch ungesättigten Alkylsäureestern,
- gesättigten Vinyl- oder Allylcarbonsäureestern,
- Vinyl- oder Vinylidenhalogeniden,
- konjugierten aliphatischen Dienen,
- α,β-ethylenisch ungesättigten Nitrilen,
- α,β-ethylenisch ungesättigten Hydroxyalkylsäureestern,
- α,β-ethylenisch ungesättigten Säureamiden.

8. Granulate nach einem der Ansprüche 1 bis 7, **dadurch gekennzeichnet, daß** sich die alkaliwasserlöslichen Polymere (AS) von einer Monomerzusammensetzung ableiten, die außerdem mindestens ein polyfunktionelles Vernetzungscomonomer (MR) und/oder mindestens ein ethylenisch ungesättigtes nichtionisches amphiphiles Comonomer (MG) enthält, das geeignet ist, gepfropfte Copolymere mit den anderen Comonomeren zu bilden.

9. Granulate nach Anspruch 8, **dadurch gekennzeichnet, daß** das/die polyfunktionelle(n) Vernetzungscomonomer(e) (MR) etwa 0,01 bis 1 %, vorzugsweise 0,01 bis 0,5 %, der Gesamtheit der Monomere der Monomerzusammensetzung darstellen.

10. Granulate nach Anspruch 8, **dadurch gekennzeichnet, daß** das/die gepfropfte(n) nichtionische(n) amphiphile(n) Comonomer(e) (MG) bis zu 20 % der Gesamtheit der Monomere darstellt/darstellen.

11. Granulate nach Anspruch 8 oder 10, **dadurch gekennzeichnet, daß** das
- nichtionische amphiphile Pfropfcomonomer die Formel
CH₂=C(R¹)-C(O)-O-[CH₂-CH(R²)O]ₘ-[CH(R³)-CH₂O]ₙ-R⁴
aufweist, in der
- R¹ ein Wasserstoffatom oder ein Methylrest ist,
- R² und R³, identisch oder verschieden, ein Wasserstoffatom oder einen Alkylrest mit 1 bis 4 Kohlenstoffatomen darstellen,
- R⁴ ist:
· ein Alkylrest mit 8 bis 30 Kohlenstoffatomen,
· ein durch eins bis drei 1-Phenylethylgruppen substituierter Phenylrest,
· ein Alkylphenylrest mit 8 bis 10 Kohlenstoffatomen und
- n einen Wert von 6 bis 100 und m einen Wert von 0 bis 50 mit der Maßgabe darstellt, daß n größer oder gleich m ist und ihre Summe zwischen 6 und 100 liegt.

12. Granulate nach einem der Ansprüche 1 bis 11, **dadurch gekennzeichnet, daß** das alkaliwasserlösliche Polymer (AS) ausgewählt ist aus denjenigen Derivaten
- einer Monomerzusammensetzung, die aus Acryl- und/oder Methacrylestern und mindestens 30 % Acryl- und/oder Methacrylsäure besteht,
- der genannten Monomerzusammensetzung, die außerdem ein Glyoxalbisacrylamid- oder Ethylenglykoldimethylacrylat-Vernetzungscomonomer enthält,
- der genannten Monomerzusammensetzung, die außerdem das Pfropfcomonomer der Formel
CH₂=C(R¹)-C(O)-O-[CH₂-CH(R²)O]ₘ-[CH(R³)-CH₂O]ₙ-R⁴
enthält, in der R¹ ein Methylrest, R² ein Wasserstoffatom, m gleich 25, n gleich 0 und R⁴ ein C₂₂H₄₅-Alkylrest ist.

13. Granulate nach einem der Ansprüche 1 bis 12, **dadurch gekennzeichnet, daß** die wasserlösliche oder wasserdispergierbare organische Verbindung (MO) ausgewählt ist aus
- wasserlöslichen oder wasserdispergierbaren, natürlichen oder synthetischen Polypeptideh (PP),
- Polyelektrolyten (PE) in saurer Form, die zu der Gruppe der schwachen Polysäuren gehören,
- wasserlöslichen oder wasserdispergierbaren Sacchariden, Glycosiden oder Stärkehydrolysaten,
- Aminosäuren oder wasserlöslichen oder wasserdispergierbaren Salzen der Aminosäuren (AA),
- Tensiden (TA), deren binäres Phasendiagramm Wasser-Tensid eine flüssige isotrope Phase bei 25 °C bis zu einer Konzentration von mindestens 50 Gew.-% Tensid, gefolgt von einer starren flüssigkristallinen Phase vom hexagonalen oder kubischen Typ bei höheren Konzentrationen, die bis 60 °C stabil ist, aufweist,
- oder ihren Gemischen.

14. Granulate nach Anspruch 13, **dadurch gekennzeichnet, daß** die Polypeptide (PP) ausgewählt sind aus
- Homopolymeren oder Copolymeren, die durch Polykondensation von Aminosäuren oder Aminosäure-Vorläufern, vorzugsweise Asparaginsäure und/oder Glutaminsäure oder ihren Vorläufern, und Hydrolyse hergestellt sind,
- vorzugsweise hydrolysierten pflanzlichen Proteinen, insbesondere von Soja oder Getreide, mit einem Hydrolysegrad kleiner oder gleich 40 %,
- tierischen Proteinen, insbesondere aus Milch stammenden.

15. Granulate nach Anspruch 13, **dadurch gekennzeichnet, daß** die Polyelektrolyte (PE) ausgewählt sind aus schwachen Polysäuren mit einer Gewichtsmolekularmasse kleiner als 20.000 g/mol, vorzugsweise zwischen 1.000 g/mol und 5.000 g/mol.

16. Granulate nach einem der Ansprüche 1 bis 15, **dadurch gekennzeichnet, daß** der Emulgator an der Phasengrenze Matrix (MO)/Teilchen (pS) ausgewählt ist aus anionischen oder amphoteren Emulgatoren, wenn die organische Verbindung (MO) ein Polypeptid (PP) oder eine Aminosäure (AA) ist, der Emulgator ausgewählt ist aus nichtionischen oder amphoteren Emulgatoren, wenn die organische Verbindung (MO) ein Polyelektrolyt (PE) ist, und der Emulgator ausgewählt ist aus anionischen Emulgatoren, wenn die organische Verbindung (MO) ein Saccharid, Glycosid oder Stärkehydrolysat ist.

17. Granulate nach einem der Ansprüche 1 bis 16, **dadurch gekennzeichnet, daß** sie umfassen:
- 5 bis 90 %, vorzugsweise 40 bis 85 %, bezogen auf ihr Gewicht, an Teilchen (pS) des Systems (S),
- 3 bis 90 %, insbesondere 10 bis 60 %, vorzugsweise 15 bis 50 %, an wasserlöslicher oder wasserdispergierbarer organischer Matrix.

18. Verfahren zur Herstellung von Granulaten gemäß einem der Ansprüche 1 bis 17 durch Entfernung von Wasser / Trocknung einer wäßrigen Dispersion (D), welche die Teilchen (pS) des Systems (S) und die zur Bildung der Matrix (MO) geeignete wasserlösliche oder wasserdispergierbare organische Verbindung enthält.

19. Verfahren nach Anspruch 18, **dadurch gekennzeichnet, daß** die Dispersion (D) erhalten wird durch Zugabe mindestens einer organischen Verbindung (MO) und gegebenenfalls eines Dispergiermittels zu einer wäßrigen Dispersion (LS) der Teilchen (pS).

20. Verfahren nach Anspruch 18 oder 19, **dadurch gekennzeichnet, daß** die Dispersion (D) 5 bis 90 %, vorzugsweise 40 bis 85 %, des Trockengewichts der Teilchen des Systems (S) und 3 bis 90 %, insbesondere 10 bis 60 %, vorzugsweise 15 bis 50 %, des Trockengewichts der wasserlöslichen oder wasserdispergierbaren organischen Matrix (MO) enthält.

21. Verfahren nach einem der Ansprüche 18 bis 20, **dadurch gekennzeichnet, daß** die Dispersion einen Trockenauszug von 20 bis 70 Gew.-%, vorzugsweise 30 bis 62 Gew.-%, besitzt.

22. Verfahren nach einem der Ansprüche 19 bis 21, **dadurch gekennzeichnet, daß** die Dispersion (LS) etwa 10 bis 50 %, vorzugsweise 20 bis 50 %, ihres Gewichtes an Teilchen (pS) eines Durchmessers von etwa 20 bis 700 nm, vorzugsweise etwa 100 bis 400 nm, enthält.

23. Verfahren nach einem der Ansprüche 19 bis 22, **dadurch gekennzeichnet, daß** die Dispersion (LS) erhältlich ist durch Zugabe des Aktivstoffs (MA) zu Teilchen (pAS) des alkaliwasserlöslichen Polymers (AS) durch Inkontaktbringen, gegebenenfalls mit Hilfe eines Transferlösemittels, des Aktivstoffs mit dem alkaliwasserlöslichen Polymer (AS), das in Form eines Latex (LAS) von Teilchen (pAS) vorliegt, die auf ihrer Oberfläche mindestens einen Emulgator mit einem Gehalt von mindestens 0,1 %, vorzugsweise etwa 0,1 bis 15 %, des Polymertrockengewichts aufweisen.

24. Verfahren nach Anspruch 23, **dadurch gekennzeichnet, daß** die Zugabe des Aktivstoffs zusammen mit einer zusätzlichen Menge an Emulgator erfolgt, die etwa 0,1 bis 2 Gew.-%, vorzugsweise etwa 0,1 bis 0,2 Gew.-%, des verwendeten Aktivstoffs beträgt.

25. Verfahren nach Anspruch 23 oder 24, **dadurch gekennzeichnet, daß** die Zugabe des Aktivstoffs durch Inkontaktbringen mit dem Latex (LAS) unter Rühren bei einer Temperatur von 20 bis 50 °C für eine Zeitdauer von 1 bis 24 Stunden durchgeführt wird.

26. Verfahren nach Anspruch 18, **dadurch gekennzeichnet, daß** die Menge an in der Dispersion gegebenenfalls vorhandenem Dispergiermittel (D) etwa 0,02 bis 20 Gew.-%, bezogen auf das Gewicht des trockenen alkaliwasserlöslichen Polymers (AS), beträgt.

27. Verfahren nach einem der Ansprüche 18 bis 26, **dadurch gekennzeichnet, daß** die Trocknung der Dispersion (D) durch Lyophilisation oder Zerstäubung erfolgt.

28. Verfahren nach einem der Ansprüche 18 bis 27, **dadurch gekennzeichnet, daß** während dem Trocknungsschritt Antiverklumpungsmittel hinzugegeben werden.

29. Verwendung der Granulate gemäß einem der Ansprüche 1 bis 17 oder erhältlich nach dem Verfahren gemäß einem der Ansprüche 18 bis 28 in Tensid- oder Waschmittelzusammensetzungen, insbesondere zur Reinigung von harten Oberflächen oder zum Waschen von Wäsche.

30. Tensid- oder Waschmittelzusammensetzungen, insbesondere für die Reinigung von harten Oberflächen oder zum Waschen von Wäsche, enthaltend Granulate gemäß einem der Ansprüche 1 bis 17 oder Granulate, die nach dem Verfahren gemäß einem der Ansprüche 18 bis 28 erhältlich sind.

31. Verwendung nach Anspruch 29 oder Tensid- oder Waschmittelzusammensetzungen nach Anspruch 30, **dadurch gekennzeichnet, daß** das System mit einer Menge verwendet wird, die den üblichen Verwendungsmengen bei Tensid- oder Waschmittelzusammensetzungen des verkapselten Aktivstoffs entspricht.

## Claims

1. Water-dispersible dry solid granules (G) of a system (S) comprising particles (pS),
said particles (pS) comprising at least one hydrophobic organic active material (AM) encapsulated in solid particles (pAS) of an alkali-water-soluble organic polymer (AS) obtained by emulsion polymerization of at least one ethylenically unsaturated anionic monomer which can undergo radical-mediated polymerization and of at least one ethylenically unsaturated nonionic comonomer which can undergo radical-mediated polymerization, the amount of said anionic monomer(s) representing at least 10%, preferably at least 20%, most particularly from 25% to 60%, by weight of the total amount of monomers,
said particles (pS) being dispersed in and encapsulated by a matrix made of at least one water-soluble or water-dispersible dry solid organic compound (MO), at least 0.1% by weight of at least one emulsifier relative to the weight of alkali-water-soluble copolymer (AS) being present at the interface: matrix (MO)/particles (pS) of system (S).

2. Granules according to Claim 1, **characterized in that** the active material (AM) is chosen from detergent active materials.

3. Granules according to Claim 1 or 2, **characterized in that** the active material (AM) is chosen from bleaching catalysts, biocides, bleaching activators, anti-UV agents, optical brighteners and antioxidants.

4. Granules according to any one of Claims 1 to 3, **characterized in that** the amount of active material (AM) ranges from 20 to 70 and preferably from 40 to 60 parts by weight of active material per 100 parts by weight of alkali-water-soluble polymer (AS).

5. Granules according to any one of Claims 1 to 4, **characterized in that** the alkali-water-soluble polymer (AS) is capable of dissolving or dispersing in an aqueous medium with a pH of greater than 7, preferably with a pH of at least 9.5 at a temperature from about 20°C to 90°C.

6. Granules according to any one of Claims 1 to 5, **characterized in that** the anionic monomer is chosen from α,β-ethylenically unsaturated carboxylic acids, such as acrylic acid, methacrylic acid, maleic acid or itaconic acid, and α,β-ethylenically unsaturated sulphone-containing monomers, such as vinylbenzene sulphonate.

7. Granules according to any one of Claims 1 to 6, **characterized in that** the nonionic monomer is chosen from:
. vinylaromatic monomers
. alkyl esters of α,β-ethylenically unsaturated acids
. vinyl or allyl esters of saturated carboxylic acids
. vinyl or vinylidene halides
. conjugated aliphatic dienes
. α,β-ethylenically unsaturated nitriles
. hydroxyalkyl esters of α,β-ethylenically unsaturated acids
. α,β-ethylenically unsaturated acid amides

8. Granules according to any one of Claims 1 to 7, **characterized in that** the alkali-water-soluble polymers (AS) are derived from a monomer composition also containing at least one polyfunctional crosslinking comonomer (MR) and/or at least one ethylenically unsaturated nonionic amphiphilic comonomer (MG) capable of forming grafted copolymers with the other comonomers.

9. Granules according to Claim 8, **characterized in that** the polyfunctional crosslinking comonomer(s) (MR) represent(s) from about 0.01% to 1%, preferably from 0.01% to 0.5%, of all of the monomers in the monomer composition.

10. Granules according to Claim 8, **characterized in that** the grafting nonionic amphiphilic comonomer(s) (MG) represent(s) up to 20% of all of the monomers.

11. Granules according to Claim 8 or 10, **characterized in that** the grafting nonionic amphiphilic comonomer (MG) has the formula
CH₂=C(R¹)-C(O)-O-[CH₂-CH(R²)O]ₘ-[CH(R³)-CH₂O]ₙ-R⁴
in which
. R¹ is a hydrogen atom or a methyl radical
. R² and R³, which may be identical or different, represent a hydrogen atom or an alkyl radical containing from 1 to 4 carbon atoms
. R⁴ is
. an alkyl radical containing from 8 to 30 carbon atoms
. a phenyl radical substituted with 1 to 3 1-phenylethyl groups
. an alkylphenyl radical containing from 8 to 10 carbon atoms
. n ranges from 6 to 100 and m ranges from 0 to 50, with the proviso that n is greater than or equal to m and their sum is between 6 and 100.

12. Granules according to any one of Claims 1 to 11, **characterized in that** the alkali-water-soluble polymer (AS) is chosen from those derived
. from a monomer composition consisting of acrylic and/or methacrylic esters and of at least 30% acrylic and/or methacrylic acid
. from said monomer composition also containing a glyoxalbisacrylamide or ethylene glycol dimethacrylate crosslinking comonomer
. from said monomer composition also containing the grafting comonomer of formula
CH₂=C(R¹)-C(O)-O-[CH₂-CH(R²)O]ₘ-[CH(R³)-CH₂O]ₙ-R⁴
in which
R¹ is a methyl radical, R² is a hydrogen atom, m is equal to 25, n is equal to zero and R⁴ is a C₂₂H₄₅ alkyl radical.

13. Granules according to any one of Claims 1 to 12, **characterized in that** the water-soluble or water-dispersible organic compound (MO) is chosen from:
- water-soluble or water-dispersible polypeptides (PP) of natural or synthetic origin
- polyelectrolytes (PE) in acid form, belonging to the family of weak polyacids
- water-soluble or water-dispersible oses, osides or polyholosides (O)
- water-soluble or water-dispersible amino acids or amino acid salts (AA)
- surfactants (TA) whose water-surfactant binary phase diagram comprises an isotropic phase which is fluid at 25°C up to a concentration of at least 50% by weight of surfactant, followed by a rigid liquid crystal phase of hexagonal or cubic type at higher concentrations, which is stable at least up to 60°C,
- or mixtures thereof.

14. Granules according to Claim 13, **characterized in that** the polypeptides (PP) are chosen from
- synthetic homopolymers or copolymers derived from the polycondensation of amino acids or amino acid precursors, preferably aspartic acid and/or glutamic acid or precursors thereof, and hydrolysis
- proteins of plant origin, in particular from soya or from wheat, which are preferably hydrolysed with a degree of hydrolysis of less than or equal to 40%
- proteins of animal origin, in particular those originating from milk.

15. Granules according to Claim 13, **characterized in that** the polyelectrolytes (PE) are chosen from weak polyacids with a weight-average molecular mass of less than 20,000 g/mol, preferably between 1000 and 5000 g/mol.

16. Granules according to any one of Claims 1 to 15, **characterized in that** when the organic compound (MO) is a polypeptide (PP) or an amino acid (AA), the emulsifier at the matrix (MO)/particles (pS) interface is chosen from anionic and amphoteric emulsifiers, when the organic compound (MO) is a polyelectrolyte (PE), said emulsifier is chosen from nonionic and amphoteric emulsifiers, when the organic compound (MO) is an ose, oside or polyholoside (O), said emulsifier is chosen from anionic emulsifiers.

17. Granules according to any one of Claims 1 to 16, **characterized in that** they comprise:
- from 5% to 90%, preferably from 40% to 85%, of their weight of particles (pS) of system (S)
- from 3% to 90%, preferably from 10% to 60% and most particularly from 15% to 50%, of their weight of water-soluble or water-dispersible organic matrix (MO).

18. Process for preparing the granules forming the subject of any one of Claims 1 to 17, by elimination of water/drying of an aqueous dispersion (D) comprising said particles (pS) of system (S) and said water-soluble or water-dispersible organic compound capable of forming the matrix (MO).

19. Process according to Claim 18, **characterized in that** the dispersion (D) is obtained by adding at least one organic compound (MO) and optionally one dispersant to an aqueous dispersion (LS) of particles (pS).

20. Process according to Claim 18 or 19, **characterized in that** the dispersion (D) comprises from 5% to 90%, preferably from 40% to 85%, by dry weight of particles (pS) of system (S) and from 3% to 90%, preferably from 10% to 60% and most particularly from 15% to 50%, by dry weight of water-soluble or water-dispersible organic matrix (MO).

21. Process according to any one of Claims 18 to 20, **characterized in that** said dispersion (D) has a solids content of from 20% to 70% and preferably from 30% to 62% by weight.

22. Process according to any one of Claims 19 to 21, **characterized in that** the dispersion (LS) contains from about 10% to 50%, preferably from about 20% to 50%, of its weight of particles (pS) with a diameter of about 20 nanometres to 700 nanometres, preferably of about 100 nanometres to 400 nanometres.

23. Process according to any one of Claims 19 to 22, **characterized in that** the dispersion (LS) can be obtained by introducing said active material (AM) into particles (pAS) of alkali-water-soluble polymer (AS) by placing said active material in contact, optionally using a transfer solvent, with said alkali-water-soluble polymer (AS) which is in the form of a latex (LAS) of particles (pAS) containing at their surface at least one emulsifier, in a content of at least 0.1%, preferably from about 0.1% to 15%, of the weight of dry polymer.

24. Process according to Claim 23, **characterized in that** the introduction of said active material is carried out together with that of an additional amount of emulsifier representing from about 0.1% to 2% and preferably from about 0.1% to 0.2% of the weight of active material used.

25. Process according to Claim 23 or 24, **characterized in that** the introduction of said active material by placing in contact with the latex (LAS) is carried out with stirring at a temperature from 20°C to 50°C for 1 to 24 hours.

26. Process according to Claim 18, **characterized in that** the amount of optional dispersant in the dispersion (D) is from about 0.02% to 20% by weight relative to the weight of dry alkali-water-soluble polymer (AS).

27. Process according to any one of Claims 18 to 26, **characterized in that** the drying of the dispersion (D) is carried out by lyophilization or by spraying.

28. Process according to any one of Claims 18 to 27, **characterized in that** anticaking agents are introduced during the drying step.

29. Use of the granules forming the subject of any one of Claims 1 to 17 or which can be obtained according to the process forming the subject of any one of Claims 18 to 28, in detergent compositions, in particular for cleaning hard surfaces or for washing laundry.

30. Detergent compositions, in particular for cleaning hard surfaces or for washing laundry, comprising the granules forming the subject of any one of Claims 1 to 17 or which can be obtained according to the process forming the subject of any one of Claims 18 to 28.

31. Use according to Claim 29 or detergent compositions according to Claim 30, **characterized in that** the system is used in an amount corresponding to the usual working doses, in the detergent compositions, of the active material it encapsulates.
